# EUROPÄISCHE PATENTSCHRIFT

(11) **EP 1 141 447 B1**
(45) Veröffentlichungstag und Bekanntmachung des Hinweises auf die Patenterteilung: **03.07.2002**
(21) Anmeldenummer: 99962174.1
(22) Anmeldetag: 27.11.1999
(51) Int. Cl.: C25D 3/44, C25D 3/56

(54) **ALUMINIUMORGANISCHE ELEKTROLYTE UND VERFAHREN ZUR ELEKTROLYTISCHEN BESCHICHTUNG MIT ALUMINIUM ODER ALUMINIUM-MAGNESIUM-LEGIERUNGEN**
ALUMINIUM ORGANIC ELECTROLYTES AND METHOD FOR ELECTROLYTIC COATING WITH ALUMINIUM OR ALUMINIUM-MAGNESIUM-ALLOYS
ELECTROLYTE ORGANIQUE D'ALUMINIUM ET PROCEDE DE REVETEMENT ELECTROLYTIQUE AVEC DE L'ALUMINIUM OU DES ALLIAGES ALUMINIUM-MAGNESIUM

(30) Priorität: 01.12.1998 DE 19855666
(43) Veröffentlichungstag der Anmeldung: 10.10.2001
(73) Patentinhaber: Studiengesellschaft Kohle mbH, 45470 Mülheim an der Ruhr (DE)
(72) Erfinder: LEHMKUHL, Herbert, D-45470 Mülheim an der Ruhr (DE); MEHLER, Klaus-Dieter, D-45470 Mülheim an der Ruhr (DE); REINHOLD, Bertram, D-85049 Ingolstadt (DE)
(74) Vertreter: von Kreisler, Alek, Dipl.-Chem.
(86) Internationale Anmeldenummer: EP9909236
(87) Internationale Veröffentlichungsnummer: WO0032847

(56) Entgegenhaltungen:
- EP-A- 0 402 760
- GB-A- 1 421 320
- US-A- 2 849 349
- US-A- 3 672 965
- US-A- 4 778 575
- K. ZIEGLER UND H. LEHMKUHL: "Die elektrolytische abscheidung von Aluminium aus organischen Komplexverbindungen" Z. ANORG. ALLG. CHEMIE, Bd. 283, 1956, Seiten 414-424, XP002144986 in der Anmeldung erwähnt
- F. HEIN ET AL.: "Ueber das salzartige Verhalten der Alkalialkyle in Metallalkylen als Lösungsmitteln" Z. ANORG. ALLG. CHEM., Bd. 141, Seite 161 XP000933867

## Beschreibung

Die Erfindung betrifft aluminiumorganische Elektrolyte, die zur elektrolytischen Abscheidung von Aluminium-Magnesium-Legierungen auf elektrisch leitenden Werkstoffen geeignet sind, sowie ein Verfahren hierzu unter Verwendung löslicher Aluminium- und Magnesiumanoden oder einer Anode aus Aluminium-Magnesium-Legierung.

Aluminiumorganische Komplexverbindungen werden seit längerer Zeit zur elektrolytischen Abscheidung von Aluminium verwendet (Dissertation H. Lehmkuhl, TH Aachen 1954, DE-PS 1047450; K. Ziegler, H. Lehmkuhl, Z. anorg. allg. Chemie 283 (1956) 414; DE-PS 1056377; H. Lehmkuhl, R. Schäfer, K. Ziegler Chem. lng. Tech. 36 (1964) 616; EP-A 0084816; H. Lehmkuhl, K. Mehler und U. Landau in Adv. in elektrochem. Science and Engineering (Ed. H. Gerischer, C. W. Tobias) Vol. 3, Weinheim 1994). Als geeignete Elektrolyte wurden solche Komplexverbindungen des allgemeinen Typs MX 2 AlR₃ vorgeschlagen, die entweder als geschmolzene Salze oder in Form ihrer Lösungen in flüssigen aromatischen Kohlenwasserstoffen eingesetzt werden. MX können entweder Alkalimetall- (Na, K, Rb, Cs) oder Oniumhalogenide, vorzugsweise deren Fluoride sein. R sind Alkylreste mit vorzugsweise einem, zwei oder vier C-Atomen.

Das Interesse an elektrolytischen Beschichtungen von Metallwerkstücken mit Aluminium hat wegen des hervorragenden Korrosionsschutzes durch die Aluminiumschichten und deren ökologischer Unbedenklichkeit stark zugenommen. Deshalb hat die galvanische Beschichtung mit aluminiumorganischen Elektrolyten, die bei nur mäßig erhöhten Temperaturen zwischen 60 und 150 °C und in geschlossenen Systemen arbeiten, große technische Bedeutung.

Seitdem man in den letzten Jahren bestrebt ist, verbrauchs- und gewichtsoptimierte Kraftfahrzeuge zu entwickeln, verlangt ein konsequenter Leichtbau immer stärker den Einsatz von Aluminium oder Magnesium bzw. deren Legierungen miteinander. Die Leichtmetallmaterialien haben jedoch den Nachteil, daß sowohl Aluminium als auch Magnesium in wässrigem Milieu einen hohen Lösungsdruck besitzen. Vor allem bei Kontakt mit Stählen oder konventionell verzinkten Stählen gibt es Kontaktkorrosion. Aus diesem Grunde ist es erforderlich, Befestigungselemente an Magnesium-Applikationen derart zu beschichten, dass einerseits Kontaktkorrosion am Magnesium vermieden, andererseits die Langzeitbeständigkeit der Beschichtung gegeben ist. Die galvanische Beschichtung der Verbindungsschrauben mit Aluminium allein erfüllt diese Aufgabe nur teilweise, da die Korrosionsprodukte des Baustoffs Magnesium alkalisch sind und die Aluminiumoberflächen der Beschichtung angreifen (B. Reinhold, S. G. Klose, J. Kopp, Mat.-wiss. u. Werkstofftech. 29, 1-8(1998).

Verfahren zur galvanischen Abscheidung *von* Aluminium-Magnesium-Legierungen auf elektrisch leitenden Werkstoffen sind bekannt: J. H. Connor, W. E. Reed und G. B. Wood, J. Elektrochem. Sc. 104, 38-41 (1957) beschreiben nur kurz, daß sie bei der Elektrolyse von AlBr₃, Li[AlH₄], MgBr₂ (Mg/Al = 0.8) in Diethylether eine gut aussehende Metallschicht mit 93 % Al und 7 % Mg erhalten hätten. J. Eckert und K. Gneupel erhielten aus einem ähnlichen Elektrolyten aus AlCl₃, Li[AlH₄], MgBr₂ in einem Gemisch aus THF, Diethylether und Benzen (Mg/Al = 0.6) Metallabscheidungen mit bis zu 13 % Mg (DDR Patentschrift 244573 A1). Die Leitfähigkeit des Elektrolyten war in der Größenordnung 1 · 10⁻³ bis 7 · 10⁻³ S · cm⁻¹. In der DDR-Patentschrift 243723 A ist von denselben Autoren eine Elektrolytlösung beschrieben aus Ethylmagnesiumbromid und Triethylaluminium in THF/Toluol 1 : 1, aus der Metallschichten mit max. 10 % Al erhalten wurden.

Typische und zur Abscheidung von Aluminium auch technisch bewährte Elektrolyte auf der Basis aluminiumorganischer Komplexverbindungen vom Typ M[R₃Al-X-AlR₃] (R = Et, iso-Bu; X = F, Cl; M = K, Cs, N(CH₃)₄) wurden von A. Mayer, J. Elektrochem. Sci. 137 (1990) p. 2806 und im US-PS 4,778,575 (Priorität 18.10.1988) nach Zugabe von Trialkylaluminium (R = Et, i-Bu) und Dimethyloder Diethylmagnesium zur elektrochemischen Abscheidung von Aluminium-Magnesium-Legierungen und von Magnesium genutzt.

Bei einer technischen Anwendung dieses Verfahrens ergeben sich jedoch folgende Schwierigkeiten, die einen kontinuierlich arbeitenden Beschichtungsprozeß unmöglich machen.
1. Magnesiumanoden sind im Gegensatz zu Aluminiumanoden beim Beschichtungsprozeß mit den vorgeschlagenen Elektrolyten nicht auflösbar. Eine kontinuierliche Ergänzung des Mg-Gehaltes ist durch Auflösung der Magnesiumanode bei Verwendung von Fluorid oder allgemein von Halogenid enthaltenden aluminiumorganischen Komplexen als Elektrolyte nicht möglich.
2. Nach Angaben des US-Patentes 4,778,575 wird Dialkylmagnesium In etherischer Lösung zur Elektrolytbereitung eingesetzt. Bei einem kontinuierlich arbeitenden Beschichtungsverfahren müßte das Dialkylmagnesium ständig in etherischer Lösung zugeführt werden. Von Diethylether ist jedoch bekannt, daß manche Komplexe z. B. Na[Et₃Al-F-AlEt₃] gespalten werden in Na[Et₃AlF] + Et₃Al · OEt₂ (K. Ziegler, R. Köster, H. Lehmkuhl, K. Reinert, Liebigs Ann. Chem. 629, 33-49 (1960)). Wollte man die Verwendung von Ether als Lösungsmittel für Dialkylmagnesium vermeiden, müßte Dialkylmagnesium zunächst etherfrei gemacht werden, was erheblichen Aufwand und Kosten erfordert, oder es müßte durch Reaktion von Magnesiummetall mit Dialkylquecksilber, einer sehr toxischen Verbindung, in etherfreier Form hergestellt werden.
Der vorliegenden Erfindung lag aus den bereits beschriebenen Gründen die Aufgabe zugrunde, halogenidfreie aluminiumorganische Elektrolyte zu finden, die in optimaler Weise die für eine technische Anwendung zur Abscheidung Aluminium-Magnesium-Legierungsschichten geforderten Eigenschaften, wie Löslichkeit sowohl von Aluminium- als auch von Magnesiumanoden durch Elektrolyse, möglichst hohes Leitvermögen, homogene Löslichkeit in aromatischen Lösungsmitteln, wie z. B. Toluol zwischen 20 und 105 °C, kathodische Abscheidung dichter Schichten von Aluminium-Magnesiumlegierungen mit wählbaren Mengenverhältnissen beider Komponenten von AI : Mg = 95 : 5 bis 5 : 95, in sich vereinigen.

Die Aufgabe wurde von uns gelöst durch Verwendung halogenidfreier aluminiumorganischer Elektrolyte, die dadurch gekennzeichnet sind, daß sie entweder (im Falle des Elektrolyttyps I) Alkalitetraalkylaluminium M[AlR₄] oder (im Falle des Elektrolyttyps II) Alkalihexaalkylhydridoaluminium und zusätzlich M[AlR₄] enthalten sowie Trialkylaluminium AlR₃ (R = CH₃, C₂H₅, C₃H₇ oder n - oder iso-C₄H₉; M = Li, Na, K, Rb, Cs), während sich Elektrolyte der Zusammensetzung M[R₃Al-H-AlR₃] als besonders geeignet für die Herstellung von reinen Aluminiumschichten erwiesen.

Aus Gründen der Optimierung von Löslichkeit, spezifischer Leitfähigkeit und guter Zugänglichkeit sind die Ethylverbindungen ( R = C₂H₅ = Et) bevorzugt. Ein erfindungsgemäßer Elektrolyt von Typ I wird in 2.5 - 6 mol pro mol Komplexverbindung eines bei 20 °C flüssigen aromatischen Kohlenwasserstoffs, vorzugsweise in Toluol oder einem flüssigen Xylol gelöst. Das Trialkylaluminium ist bevorzugt Triethylaluminium (AlEt₃), Alkalitetraalkylaluminium ist bevorzugt eine Mischung von Kalium- und Natriumtetraethylaluminium. Das Mengenverhältnis Komplex : AlEt₃ ist 1 : 0.5 bis 1 : 3, bevorzugt 1 : 2. Der Anteil an Na[AlEt₄] beträgt zwischen 0 und 25 mol %, bezogen auf die Gesamtmenge K[AlEt₄] und Na[AlEt₄], bevorzugt jedoch zwischen 5 und 20 mol%. Der Zusatz von geringen Mengen Na[AlEt₄] ist deshalb bevorzugt, weil bei Fehlen dieser Komponente die Aluminiumanoden nur noch mit mäßigen bis schlechten Stromausbeuten gelöst werden, z. B. in K[AlEt₄]/3 AlEt₃/6 Toluol nur noch zu ca. 22 %, was bei längerer Dauer der Elektrolyse zu einem Verlust an Triethylaluminium führen würde. Die Elektrolyse wird bei Temperaturen zwischen 80 und 105 °C, bevorzugt zwischen 90 und 100 °C, durchgeführt.

Ein beispielhafter Elektrolyt I ist: 0.8 mol K[AlEt₄] / 0.2 mol Na[AlEt₄] / 2.0 mol AlEt₃ / 3.3 mol Toluol. Aus dieser Elektrolytlösung erfolgt auch bei längerem Stehen bei Raumtemperatur keine Kristallisation, die spezifische Leitfähigkeit bei 95 °C beträgt 13.8 mS·cm⁻¹.

Der Zusatz von mindestens 0.3-0.5 mol Triethylaluminium ist notwendig, um die Alkalimetallabscheidung bei der Elektrolyse zu vermeiden. Die Zugabe größerer Mengen an AlEt₃ (2-3 mol AlEt₃ pro mol Komplex) wirkt sich sehr positiv auf die Legierungabscheidung aus, die dann erhaltenen Legierungsschichten mit 5-50 Gew.% Mg sind sehr gleichmäßig und seidigglänzend und bei 4-6 µm Schichtdicke bereits weitgehend porenfrei. Erhöht man die Menge von Triethylaluminium pro mol Komplex von 2 : 1 auf 3 : 1, muß jedoch, um eine auch bei Raumtemperatur homogene Lösung zu behalten, dem Elektrolyten weiteres Lösungsmittel zugefügt werden, und zwar insgesamt auf 5.5-6 mol Toluol pro mol Komplex. Dadurch verliert der Elektrolyt jedoch an Leitvermögen.

Elektrolyte des Typs II bestehen bevorzugt aus Mischungen von Na[Et₃Al-H-AlEt₃], Na[AlEt₄] und AlEt₃. Trotz ungünstiger Eigenschaften von Einzelkomponenten, z. B. relativ hoher Schmelzpunkt von Na[AlEt₄] bei 125 °C und geringe Löslichkeit in Toluol bei 20 °C, sind Mischungen der drei Komponenten bei geeignetem Mischungsverhältnis (molares Verhältnis Na[Et₃Al-H-AlEt₃] zu Na[AlEt₄] zwischen 4:1 bis 1:1, bevorzugt 2:1) bei 20 °C in Toluol homogen löslich und haben dann die für eine technische Anwendung zur Abscheidung von Aluminium-Magnesium-Legierungsschichten geforderten Eigenschaften, wie der Löslichkeit sowohl von Aluminium- als auch von Magnesiumanoden durch Elektrolyse, möglichst hohes Leitvermögen, homogene Löslichkeit in aromatischen Lösungsmitteln, wie z. B. in Toluol zwischen 20 und 105 °C, kathodische Abscheidung dichter Schichten von Aluminium- Magnesium-Legierungen und wählbare Mengenverhältnissen beider Komponenten von Al : Mg = 95 : 5 bis 5 : 95. Die Anwesenheit von AlEt₃ sorgt dafür, daß aus Na[AlEt₄] kein Natriummetall (W. Grimme, Dissertation TH Aachen (1960); DBP 1114330 (1959); DBP 1146258 (1961)), sondern Aluminiummetall elektrolytisch abgeschieden wird. Na[AlEt₄] löst bei der Elektrolyse sowohl Aluminium- als auch Magnesiumanoden auf (W. Grimme, Dissertation TH Aachen 1960; K. Ziegler, H. Lehmkuhl in Methoden der Organ. Chem. (Houben-Weyl), Bd. 13,1, S. 281 (1970).

Elektrolyte der Zusammensetzung M[R₃AlH-AlR₃], (M = Na, K, Rb, Cs; Alkylrest R = CH₃, C₂H₅, C₃H₇, C₄H₉) z. B. Na[Et₃Al-H-AlEt₃] sind als Lösungen in Toluol sehr gut zur elektrolytischen Abscheidung und Auflösung von Aluminium bei 90 - 105 °C geeignet. Bei der Elektrolyse dieser Verbindung und bei Abwesenheit von erfindungsgemäßem Na[AlEt₄] haben wir jedoch gefunden, daß Magnesiumanoden nicht gelöst werden. Die gleichzeitige Verwendung einer Aluminium- und einer Magnesiumanode führte nach Stromdurchgang von 8.7 mF zu einem Gewichtsverlust von 8.7 mÄq Aluminium, während die Magnesiumanode völlig ungelöst blieb. Für die Herstellung von Aluminium-Magnesium-Legierungsbeschichtungen jedoch bewirkt die Kombination beider Na-Komplexe mit Triethylaluminium und Toluol,
a) daß die Löslichkeit von NaAlEt₄ genügend erhöht und
b) daß in dieser Elektrolysemischung sowohl Aluminium- als auch Magnesiumanoden gelöst werden.

Der erfindungsgemäße Elektrolyt II ist in 5 - 7 mol pro mol Na[AlEt₄] eines bei 20 °C flüssigen aromatischen Kohlenwasserstoffs, vorzugsweise in Toluol oder einem flüssigen Xylol gelöst. Das Mengenverhältnis Na[Et₃Al-H-AlEt₃] zu Na[AlEt₄] ist bevorzugt 2 : 1, um eine homogene Löslichkeit in 6 mol Toluol pro mol Na[AlEt₄] sicherzustellen und das Molverhältnis Na[AlEt₄] zu AlEt₃ ist bevorzugt 1 : 2, um eine einwandfreie Metallabscheidung durch Elektrolyse zu gewährleisten. Ein beispielhafter Elektrolyt II ist: 1 mol Na[Et₃Al-H-AlEt₃] / 0.5 mol Na[AlEt₄] / 1 mol AlEt₃ / 3 mol Toluol. Aus dieser Elektrolytlösung erfolgt auch bei längerem Stehen bei Raumtemperatur keine Kristallisation, die eine technische Verwendbarkeit des Elektrolyten stören würde. Die spezifische Leitfähigkeit bei 95 °C beträgt 8.12 mS · cm⁻¹.

Die elektrolytische Abscheidung von Aluminium-Magnesium-Legierungsschichten aus den erfindungsgemäßen Elektrolyten wird unter Verwendung einer löslichen Aluminium- und einer ebenfalls löslichen Magnesiumanode oder unter Verwendung einer Anode aus Aluminium-Magnesium-Legierung durchgeführt. Im Fall von zwei Anoden sind diese zur Gewährleistung einer kontinuierlichen Verfahrensweise und zur Steuerung auf eine wählbare und gewünschte Legierungszusammensetzung getrennt geschaltet. Die Elektrolysen werden In Toluollösung zweckmäßig bei 90 - 100 °C durchgeführt. Die anodischen (Al 95-100 %; Mg 93-100 %) und kathodischen Stromausbeuten sind praktisch quantitativ. Da sich eine endliche und damit notwendige Konzentration an Magnesium im Elektrolyten erst im Verlauf einer Elektrolyse aufbaut, muß vor dem Einsatz eines frisch bereiteten Elektrolyten dieser Zustand zunächst hergestellt werden. Dies kann erfolgen
1. durch kurzzeitige Vorelektrolyse, während der mit ansteigender Magnesiumkonzentration in der Elektrolytlösung der Magnesiumgehalt in der kathodisch abgeschiedenen Schicht zunimmt bis zu dem Zeitpunkt, an dem durch geeignete und gewünschte Wahl der anodischen Teilstromdichten ebenso viel an Aluminium und Magnesium anodisch gelöst wie kathodisch wieder abgeschieden werden; oder
2. durch Zugabe der Komplexverbindung Mg[AlEt₄]₂, einer farblosen Flüssigkeit (K. Ziegler, E. Holzkamp, Liebigs Ann. Chem. 605 93-97 (1957)), die auch als Lösung in Toluol verwendet werden kann. Nach Zugabe von 0.01 mol Mg[AlEt₄]₂ pro 3.0 mol K[AlEt₄] kann z. B. der Elektrolyt I direkt zur verfahrensgemäßen Beschichtung verwendet werden.

Die elektrolytische Abscheidung aus den erfindungsgemäßen Elektrolyten führt zu Aluminium-Magnesium-Legierungsschichten, die sich in ihren elektrochemischen Eigenschaften deutlich von bislang bekannten Schichtsystemen unterscheiden. Das elektrochemische Verhalten der Legierungsschichten entspricht in der kathodischen Teilreaktion dem Magnesium-Typ, in der anodischen Teilreaktion dem Aluminium-Typ verbunden mit einem ausgeprägtem Passivitätsintervall.

Die Legierungsschichten weisen bei Raumtemperatur in einer 5 %-igen wässrigen NaCl-Lösung mit einem pH-Wert von 9,0 ein Ruhestrompotential von etwa -1380 bis -1500 mV vs. S.C.E. bei Mg-Einbauraten von 5 bis 50 Gew.-% auf. Aufgrund der Schicht-Passivität (Ausbildung intermetallischer Phasen) wird die kathodische Teilreaktion im Kontakt mit elektronegativeren Metallen, wie Magnesium, zusätzlich gehemmt. Das Potential der kathodischen Teilreaktion wird dadurch gegenüber dem Ruhepotential zu noch negativeren Potentialwerten verschoben. Dies hat zur Folge, dass die verbleibende Potentialdifferenz zwischen der kathodischen Teilreaktion der Legierungsschicht (bei pH 9 Sauerstoffreduktion) und der anodischen Teilreaktion des Magnesiums stark verringert wird. Die AlMg-Legierungsschichten ermöglichen folglich eine weitgehende Adaption an das Ruhestrompotential der Magnesium-Legierung AZ91hp, das bei ca. -1680 mV vs. S.C.E. liegt, Kontaktkorrosion am Magnesium wird stark reduziert. Daher eignen sich die Legierungsschichten für die Beschichtung von Stahl-Befestigungselementen in Kontakt mit Magnesium. Das Anwendungspotential betrifft hier insbesondere Anwendungen der Automobilindustrie im Getriebe-, Motoren- und Karrosseriebereich.

Die entwickelten Legierungsschichten, die aus nicht-wässrigen Elektrolyten abgeschieden werden, eignen sich außerdem als qualitativ hochwertige Oberflächenbeschichtung für hochvergütete Stahlteile deren Zugfestigkeit > 1000 MPa liegt und die nicht mit konventionellen galvanischen Verfahren - aufgrund der Gefahr von Wasserstoffversprödung - beschichtetet werden können. Somit ergibt sich ein potentielles Anwendungsfeld für die Beschichtung von Vergütungs- und Federstählen mit alkalibeständigen sowie Aluminium- bzw. Magnesium-verträglichen Überzügen.

### Beispiele:

Von den nachfolgenden Beispielen beziehen sich 1 bis 9 auf den Elektrolyten I, 10 bis 14 auf den Elektrolyten II. In Beispiel 15 wurde ein Rb[Al(Et)₄]-Elektrolyt eingesetzt.

### Beispiel 1

189.5 g (1.14 mol) Na[AlEt₄] wurden mit 216.8 g (2.35 mol) Toluol auf 130 °C Badtemperatur erhitzt. Zu der in der Hitze entstehenden klaren, farblosen Lösung gibt man in kleinen Portionen 85 g (1.14 mol) getrocknetes KCI. Nach der Zugabe der Gesamtmenge rührt man 6 h nach, läßt auf Raumtemperatur abkühlen und trennt die Suspension durch Filtrieren durch eine Glasfaserhülse, man wäscht mit 105 ml (91.0 g; 1.0 mol) Toluol nach. Das Gesamtfiltrat enthält K : Na im molaren Verhältnis von 0.79 : 0.21. Andere K : Na-Verhältnisse von z. B. 0.90 : 0.10 wurden durch Mischen der reinen Komponenten K[AlEt₄] und Na[AlEt₄] eingestellt.

### Beispiel 2

Ein Elektrolyt der Zusammensetzung M[AlEt₄]/3 AlEt₃ /6 Toluol (M = 20 mol% Na, 80 mol% K) wurde mit zwischen Al-Anode und Mg-Anode befindlicher rotierender runder Cu-Kathode bei 91-95 °C elektrolysiert. Die Stromdichten wurden bezüglich der Al-Anode auf 0.4 A · dm⁻² und für die Mg-Anode auf 0.2 A · dm⁻² reguliert, die Strommenge betrug 3.5 mF.

Nach Durchgang dieser Strommenge hatten sich 2,19 m Äquivalente Al und 1,17 mÄ Mg gelöst; die anodische Stromausbeute bezogen auf Al war 95.6, bezogen auf Mg 96.7 %. Die Kathodenschicht war gleichmäßig, silberglänzend und enthielt 72.4 % Al und 27.6 % Mg, die kathodische Schicht wog 34.3 mg und war ca. 12 µm dick.

Bei langzeitiger Verwendung des Elektrolyten für zahlreiche Beschichtungsversuche bei 90-95 °C kann die Toluolmenge durch Verdampfung allmählich abnehmen, sinkt sie unter 5 mol Toluol pro mol M[AlEt₄] wird die Lösung inhomogen, und es scheidet sich etwas AlEt₃ in Form öliger Tröpfchen aus. In diesem Fall muß die Toluolmenge auf 6 mol Toluol pro mol M[AlEt₄] ergänzt werden.

### Beispiel 3

Ein Elektrolyt der Zusammensetzung 0.79 mol K[AlEt₄]/0.21 mol Na[AlEt₄]/0.3 mol AlEt₃/2.5 mol Toluol wurde zwischen Aluminium- und Magnesiumanode und einer Kupferkathode bei 90-95 °C elektrolysiert. Die Kathodenstromdichte betrug 1 A · dm⁻² die Strommenge war 8.65 mF. Danach hatten sich 2.77 mÄq Al und 4,76 mÄq Mg gelöst, was einer anodischen Stromausbeute von 87 % entspricht. Die Kathodenschicht war gleichmäßig und glänzend. Sie enthielt 71.0 Gew.% und 29.0 Gew.% Mg.

### Beispiel 4

Der Elektrolyt von Beispiel 3 wurde nach Austausch der Kathode gegen ein neues Kupferblech erneut bei 90-95 °C eiektrolysiert. Die Kathoden-Stromdichte betrug 0.9 A · dm⁻². Nach Durchgang von 6.53 mF wurde der Versuch abgebrochen. Die Kathodenschicht war gleichmäßig und silberglänzend. Sie enthielt 54.9 Gew.% Al und 45.1 Gew.% Mg.

### Beispiel 5

Der Elektrolyt der Beispiele 3 und 4 wurde viermal hintereinander unter Einsatz von nur einer Magnesiumanode elektrolysiert. Die Beschaffenheit der kathodenschicht und der Al- und Mg-Gehalt des Elektrolyten sind in Tabelle 1 dargestellt.

**Tabelle 1**

| Versuchs- Nr. | Kathodenschicht Aussehen | Gehalt in Gew.% | | Elektrolyt Gehalt in mAt/g | |
|---|---|---|---|---|---|
| | | Al | Mg | Al | Mg |
| 1 | gleichmäßig, hellgrau | 76.20 | 23.80 | | |
| | | | | | |
| 2 | gleichmäßig, an den Kanten rauher werdend | 53.00 | 47.00 | 2.93 | 0.040 |
| | | | | | |
| 3 | grau, an den Kanten rauh | 29.95 | 70.05 | 2.80 | 0.058 |
| | | | | | |
| 4 | grau, rauh an den Kanten dendritisch | 4.60 | 95.40 | 2.85 | 0.070 |

### Beispiel 6

Ein Elektrolyt der Zusammensetzung K[AlEt₄]/AlEt₃/4 Toluol mit einer spezifischen Leitfähigkeit von 17.3 mS · cm⁻¹ wurde zwischen einer aus Aluminium-Blech und Magnesium-Blech bestehenden Anode und einer aus TiAl₆V₄-bestehenden Kathode bei 90-95 °C elektrolysiert. Die kathodische Stromdichte war 0.4 A · dm⁻², nach Durchgang von 5.59 mF waren 4.53 mÄq Magnesium und 1.02 mÄq Aluminium (= 99.3 % anodische Stromausbeute) in Lösung gegangen, die Kathodenschicht war sehr gleichmäßig und silberhell sowie haftfest auf TiAl₆V₄ und bestand zu 75 Gew.% aus Al und zu 25 Gew.% aus Mg.

### Beispiel 7

Ein Elektrolyt der Zusammensetzung 0.8 mol K[AlEt₄]/0.2 mol Na[AlEt₄]/2.0 AlEt₃/3.3 mol Toluol wurde zwischen 2 Anoden aus einer Aluminium-Magnesium-Legierung mit 25 Gew.-% Mg und 75 Gew.-% Al und einer rotierenden zylindrischen Schraube M8 aus Vergütungsstahl (8.8) bei 97-102 °C mit kathodischer Stromdichte von 0.8 A dm⁻² und einer Strommenge von 2.89 mF elektrolysiert. Kathodische und anodische Stromausbeuten waren mit 99.5 % quantitativ. Die ca. 9 µm dicke Legierungsschicht war gleichmäßig , silbern glänzend und auf dem Grundmaterial gut haftend.

### Beispiel 8

Der Elektrolyt von Beispiel 7 wurde unter Rühren mit dem bifunktionellen Ether Dimethoxiethan bis zu einem Verhältnis von AlEt₃ zu DME = 1 : 0,86 versetzt. Nach Erwärmen auf 95-98 °C wurde zwischen 2 Anoden aus einer Aluminium-Magnesium-Legierung mit 25 Gew.-% Mg und 75 Gew.-% Al und einer rotierenden zylindrischen Schraube aus 8.8-Stahl mit einer kathodischen Stromdichte von 0,8 A · dm⁻² und einer Strommenge von 2,99 mF elektrolysiert. Die anodische Stromausbeute betrug 98,8 %. Die ca. 10 µm dicke Legierungsschicht war sehr gleichmäßig, matt silbern und auf dem Grundmaterial gut haftend.

### Beispiel 9

Beispiel 7 wurde zehnmal nach jedesmaligem Austausch der Kathoden gegen eine unbeschichtete Schraube bei 98 - 100 °C wiederholt. Die jeweiligen Dicken der Kathodenschicht wurden von 9 bis 13 µm variiert. Die anodische Stromausbeute betrug über die zehn Versuche 99.5 %.

### Beispiel 10

39.8 mol Na[Et₃Al-H-AlEt₃] und 39.8 mol Na[AlEt₄] und 78.6 mol Toluol werden bei 100 °C gerührt, aus der klaren, viskosen Lösung fallen beim Abkühlen auf Raumtemperatur feine Kristalle aus. Durch Zugabe weiterer 39.8 mol Na[Et₃Al-H-AlEt₃] und 78.6 mol Toluol und Erwärmen auf 100 °C entsteht eine klare Lösung, die spezifische Leitfähigkeit bei 95 °C beträgt 21.8 mS · cm⁻¹. Nach Zugabe von 39.5 mol Toluol entsteht eine Lösung mit spezifischer Leitfähigkeit von 19.1 mS · cm⁻¹ bei 95 °C, beim Erkalten auf Raumtemperatur fallen noch einige Kristalle aus. Daher werden nochmals 39.5 mol Toluol zugegeben, aus der jetzt erhaltenen Lösung erfolgt beim Abkühlen keine Kristallisation mehr.
Die spezifische Leitfähigkeit beträgt bei bei 95 °C 18.0 mS · cm^{-1.} Eine Probeelektrolyse zwischen AI- und Mg-Anode und einer Stahlkathode ergab nur eine graue, rauhe und teilweise dendritische Kathodenschicht. Dem Elektrolyten wurden noch 79.8 mol AlEt₃ zugefügt, die spezifische Leitfähigkeit betrug 8.12 mS · cm⁻¹ für den jetzt erhaltenen Elektrolyten der Zusammensetzung 1 Na[Et₃Al-H-AlEt₃] /0.5 Na[AlEt₄]/ 1 AlEt₃ / 3 Toluol.

### Beispiel 11

Der im Verlauf von Beispiel 10 erhaltene Elektrolyt wurde bei 93-98 °C zwischen Al- und Mg-Anode und einer langsam rotierenden zylindrischen Kathode aus Vergütungsstahl (8.8) elektrolysiert. Die anodische Stromdichte war an jeder Anode je 0.3 A · dm⁻². Nach Durchgang von 1.6 mF an jeder Anode war die anodische Stromausbeute quantitativ, die kathodisch abgeschiedene Schicht war einheitlich und mattsilbern.

### Beispiel 12

Der Elektrolyt des Beispiels 11 wurde nach Austausch der Kathode gegen eine neue, ebenfalls aus Vergütungsstahl, bei 95 - 104 °C elektrolysiert. Die anodischen Stromdichten wurden auf 0.45 A · dm⁻² für Aluminium- und 0.15 A · dm⁻² für Magnesium eingestellt. Die anodischen Stromausbeuten betrugen 90 %, die Kathodenschicht war gleichmäßig und silberglänzend; laut Analyse enthielt die Schicht 71.8 % Al und 28.2 % Mg, die Schichtdicke betrug 13 µm.

### Beispiel 13

Der Elektrolyt des Beispiels 12 wurde nach Austausch der Anoden aus Al und Mg gegen zwei Legierungsanoden der Zusammensetzung 75 Gew.-% Al und 25 Gew.-% Mg und nach Einsatz einer neuen cylindrischen Kathode aus Vergütungsstahl 8.8 bei 93 °C elektrolysiert. Während der Elektrolyse rotierte die Kathode langsam zwischen beiden Anoden, die kathodische Stromdichte betrug 0.8 A · dm⁻². Die Kathodenschicht war nach Durchgang von 3.5 mF 12 µm dick und war gleichmäßig und mattsilbern.

### Beispiel 14

Beispiel 13 wurde dreimal nach Austausch der Kathode gegen eine unbeschichtete bei 92 - 100 °C wiederholt. Die jeweiligen Schichtdicken wurden zwischen 10 und 15 µm variiert. Die anodische Stromausbeute betrug über die 4 Versuche für die Legierungsanoden 98.9 %.

### Beispiel 15

### a) Darstellung von Rb[Al(Et)₄]

33,65g (0,203mol) Na[Al(Et)₄] wurden mit 37,3g (0,405mol) Toluol auf 90°C Badtemperatur erhitzt. Zu der Suspension gibt man in 2 Portionen 24,4g (0,202mol) trockenes RbCl. Nach Zugabe rührt man bei 90°C 14h nach. Die schwachgelb bis orange gefärbte Lösung läßt man auf 70°C abkühlen und trennt die Suspension durch Filtrieren durch eine Glasfaserhülse, man wäscht mit ca. 30g Toluol nach. Das Filtrat ist eine klare, schwach rostrot gefärbte Lösung und enthält Rb : Na im molaren Verhältnis 0,93 : 0,07. Die Analysen entsprechen einer Zusammensetzung von M[Al(Et)₄] mit 3,63Toluol (M= Rb + Na). Die spezifische Leitfähigkeit beträgt bei 95°C 12,9mS·cm⁻¹.

### b) Beispiel eines Rb[Al(Et)₄] -Elektrolyten mit Al(Et)₃ in Toluol

Ein Elektrolyt der Zusammensetzung M[Al(Et)₄] / 2,17Al(Et)₃ / 4Toluol (M = 93mol%Rb, 7mol%Na) und einer spezifischen Leitfähigkeit von 8,7mS·cm⁻¹ bei 95°C wurde mit zwischen zwei AlMg25-Legierungsanoden befindlicher rotierender Stahlschraube (8.8) als Kathode bei 90-95°C elektrolysiert. Die Stromdichte wurde bezüglich der Stahlkathode auf 0.8A·dm⁻² eingestellt. Die Strommenge betrug in insgesamt 6 Einsätzen zwischen 3,5 und 6,0 mF.
Die Kathodenschichten waren anfänglich gleichmäßig, hellmatt, allmählich jedoch gleichmäßig seidig silberglänzend und betrugen zwischen 30mg und 50mg. Die berechneten Schichtdicken lagen zwischen 12 bis 20mm. Die anodische Stromausbeute betrug über 6 Versuche 100%. Die anfängliche Zusammensetzung der Schicht mit einem frischen Elektrolyten lag bei 90.96%Al und 9,04%Mg. Im Verlauf der weiteren Einsätze konditionierte sich das System bis zu einer Schichtzusammensetzung von 75,02%AI und 24,98%Mg.

### c) Beispiel eines Rb[Al(Et)₄] -Elektrolyten mit Al(n-C₃H₇)₃ in Toluol

Ein Elektrolyt der Zusammensetzung M[Al(Et)₄] / 1,98Al(n-C₃H₇]₃ / 4,24Toluol (M = 93mol% Rb, 7mol% Na) und einer spezifischen Leitfähigkeit von 4,6mS·cm⁻¹ bei 95°C wurde mit zwischen zwei AlMg25-Legierungsanoden befindlicher rotierender Stahlschraube (8.8) als Kathode bei 90-95°C eiektrolysiert. Die Stromdichte wurde bezüglich der Stahlkathode zwischen 0,2 bis 0,6A·dm⁻² eingestellt. Die Strommenge betrug zwischen 3,5 und 7,0mF. Die Kathodenschichten waren in allen Stromdichtebereichen optisch ungleichmäßig, dunkel und matt und betrugen zwischen 27 und 52mg, die berechneten Schichtdicken lagen zwischen 12 und 23µm. Die anodische Stromausbeute betrug über 5 Versuche 98,0%.

## Patentansprüche

1. Halogenidfreier Elektrolyt zur elektrolytischen Abscheidung von Aluminium-Magnesium-Legierungen, **dadurch gekennzeichnet, daß** er eine aluminiumorganische Mischung enthält, die im wesentlichen
entweder aus
Alkalitetraalkylaluminium M[AlR₄]
oder aus
Alkalihexaalkylhydridoaluminium M[AlR₃-H-AlR₃] und Alkalitetraalkylaluminium M[AlR₄],
und aus
Trialkylaluminium AlR₃' sowie einer Magnesium-Komponente besteht,
wobei
M = Li, Na, K, Rb oder Cs und,
R, R' = CH₃, C₂H₅, C₃H₇, n - oder iso-C₄H₉, wobei R und R' gleich oder verschieden sind.

2. Elektrolyt nach Anspruch 1; wobei die aluminiumorganische Mischung eine emylaluminiumorganische Mischung ist, die im wesentlichen entweder aus K[AlEt₄] (A) und Na[AlEt₄] (B), mit einem molaren Verhältnis B:A im Bereich 0 ≤ B:A ≤ 1:3
oder aus
Na[Et₃Al-H-AlEt₃] (C) und Na[AlEt₄] (D), mit einem molaren Verhältnis D:C im Bereich 1:4 ≤ D:C ≤ 1:1
und aus
Trialkylaluminium (E) besteht.

3. Elektrolyt nach Ansprüchen 1-2, wobei als Trialkylaluminium Triethylaluminium AlEt₃ eingesetzt wird.

4. Elektrolyt nach Ansprüchen 2-3 ohne Na[Et₃Al-H-AlEt₃]- Komponente,
wobei das molare Verhältnis von A:B zwischen 9 : 1 und 3 : 1 und das molare Verhältnis von (A + B): E zwischen 1 : 0.5 und 1 : 3 beträgt

5. Elektrolyt nach Anspruch 4, wobei das molare Verhältnis A:B 4:1 beträgt.

6. Elektrolyt nach Ansprüchen 2-3 ohne K[AlEt₄]-Komponente, wobei das molare Verhältnis von D:C 1:2 und von D:E 1:2 bis 1:1 beträgt.

7. Elektrolyt nach Ansprüchen 1 - 3, **dadurch gekennzeichnet, daß** die aluminiumorganische Mischung in einem bei 20 °C flüssigen aromatischen Kohlenwasserstoff gelöst ist.

8. Elektrolyt nach Ansprüchen 4, 5 und 7, **dadurch gekennzeichnet, daß** die aluminiumorganische Mischung in 2-6 mol Toluol, bezogen auf eingesetzte Gesamtmenge von Na[AlEt₄] und K[AlEt₄], gelöst ist.

9. Elektrolyt nach Ansprüchen 2, 3, 6 und 7, wobei die aluminiumorganische Mischung in 5-7 mol Toluol, bezogen auf eingesetztes Na[AlEt₄], gelöst ist.

10. Elektrolyt nach Ansprüchen 1-3 und 7, **dadurch gekennzeichnet, daß** die aluminiumorganischen Komponenten in einer Mischung eines flüssigen aromatischen Kohlenwasserstoffs mit einem aliphatischen ein- zwei- oder mehrbasischen Ether R"OR"' (R" = R"' = Alkyl; oder R" = Alkyl, R"' = CH₂OR") gelöst werden und das Molverhältnis AlR₃ : R"OR"'zwischen 0.5 und 1.0 beträgt.

11. Elektrolyt nach Anspruch 10, **dadurch gekennzeichnet, daß** der aliphatische Ether Dimethoxiethan CH₃OCH₂CH₂OCH₃, der aromatische Kohlenwasserstoff Toluol ist und das Molverhältnis Triethylaluminium : Dimethoxiethan 0.8 bis 0.9 beträgt.

12. Verfahren zur elektrolytischen Abscheidung von Aluminium-Magnesium-Legierungen auf elektrisch leitenden Werkstoffen, **dadurch gekennzeichnet, daß** ein Elektrolyt nach Ansprüchen 1 bis 11 und als Anoden Aluminiumund Magnesiumanoden oder Aluminium-Magnesium-Legierungsanoden eingesetzt werden, wobei die Zusammensetzung der Anodenlegierung der gewünschten Legierungsbeschichtung entspricht.

13. Verfahren nach Anspruch 12, **dadurch gekennzeichnet, daß** das Verfahren in einem Temperaturbereich von 80-105 °C ausgeführt wird.

14. Verfahren nach Ansprüchen 12-13, wobei eine Legierungsbeschichtung mit einem Aluminium/Magnesiumverhältnis zwischen 95:5 und 5:95 erzeugt wird.

15. Verfahren nach Ansprüchen 12 bis 14, wobei die für den angestrebten Magnesiumgehalt der Legierungsbeschichtung notwendige Magnesium-Konzentration im Elektrolyten durch Vorelektrolyse oder durch einmalige Zugabe von Mg[AlEt₄]₂ zu Beginn der Elektrolyse eingestellt wird.

16. Verfahren nach Anspruch 12 zur Reduzierung oder Vermeidung von Kontaktkorrosion an Magnesium-Bauteilen, **dadurch gekennzeichnet, dass** Mg-Einbauraten von 5...50 Gew.-% Innerhalb der Legierungsschicht zur Ausbildung der intermetallischen Phasen führen.

17. Verfahren nach Anspruch 12 zur Vermeidung H₂-induzierter Spannungsrißkorrosion, wobei als elektrisch leitende Werkstoffe hochfeste Stahlteile mit einer Zugfestigkeit > 1000 MPa eingesetzt werden.

18. Verfahren nach Anspruch 16, wobei es sich bei den Magnesium-Bauteilen um Bauteile der Automobilindustrie im Getriebe- Motoren- und Karrosseriebereich handelt.

19. Elektrolyt nach Anspruch 1, wobei die Magnesium-Komponente für die gewünschte Magnesium-Konzentration im Elektrolyten durch Vorelektrolyse unter Verwendung von Al-Mg-Anoden oder durch einmalige Zugabe von M[AlR₄]₂ eingestellt ist.

## Claims

1. An halide-free electrolyte for the electrolytic deposition of aluminum-magnesium alloys, **characterized by** containing an organoaluminum mixture essentially consisting of
either
alkali tetraalkylaluminate M[AlR₄]
or
alkali hexaalkylhydridodialuminate M[AlR₃-H-AlR₃] and alkali tetraalkylaluminate M[AlR₄]; and
trialkylaluminum AlR'₃ and a magnesium component;
wherein
M = Li, Na, K, Rb or Cs; and
R, R' = CH₃, C₂H₅, C₃H₇ or n- or iso-C₄H₉, wherein R and R' are the same or different.

2. The electrolyte according to claim 1, wherein said organoaluminum mixture is an ethylorganoaluminum mixture which essentially consists of either
K[AlEt₄] (A) and Na[AlEt₄] (B) with a molar ratio of B:A within a range of 0 ≤ B:A ≤ 1:3;
or
Na[Et₃Al-H-AlEt₃] (C) and Na[AlEt₄] (D) with a molar ratio of D:C within a range of 1:4 ≤ D:C ≤ 1:1; and
trialkylaluminum (E).

3. The electrolyte according to claims 1-2, wherein triethylaluminum AlEt₃ is employed as said trialkylaluminum.

4. The electrolyte according to claims 2-3 without an Na[Et₃Al-F-AlEt₃] component, wherein the molar ratio of A:B is between 9:1 and 3:1, and the molar ratio of (A+B):E is between 1:0.5 and 1:3.

5. The electrolyte according to claim 4, wherein the molar ratio of A:B is 4:1.

6. The electrolyte according to claims 2-3 without a K[AlEt₄] component, wherein the molar ratio of D:C is 1:2 and that of D:E is from 1:2 to 1.1.

7. The electrolyte according to claims 1-3, **characterized in that** said organoaluminum mixture is dissolved in an aromatic hydrocarbon which is liquid at 20 °C.

8. The electrolyte according to claims 4, 5 and 7, **characterized in that** said organoaluminum mixture is dissolved in 2-6 mol of toluene, based on the total amount employed of Na[AlEt₄] and K[AlEt₄].

9. The electrolyte according to claims 2, 3, 6 and 7, wherein said organoaluminum mixture is dissolved in 5-7 mol of toluene, based on the Na[AlEt₄] employed.

10. The electrolyte according to claims 1-3 and 7, **characterized in that** the organoaluminum components are dissolved in a mixture of a liquid aromatic hydrocarbon with an aliphatic mono-, di- or polybasic ether R"OR"' (R" = R''' = alkyl; or R" = alkyl, R''' = CH₂OR"), and the molar ratio of AlR₃:R"OR"' is between 0.5 and 1.0.

11. The electrolyte according to claim 10, **characterized in that** the aliphatic ether is dimethoxyethane CH₃OCH₂CH₂OCH₃, the aromatic hydrocarbon is toluene, and the molar ratio of triethylaluminum:dimethoxyethane is from 0.8 to 0.9.

12. A method for the electrolytic deposition of aluminum-magnesium alloys on electrically conductive materials, **characterized in that** an electrolyte according to claims 1 to 11 is employed, and aluminum and magnesium anodes or aluminum-magnesium alloy anodes are used as anodes, the composition of the anode alloy corresponding to that of the desired alloy coating.

13. The method according to claim 12, **characterized by** being performed within a temperature range of from 80 to 105 °C.

14. The method according to claims 12-13, wherein an alloy coating with an aluminum/magnesium ratio of between 95:5 and 5:95 is produced.

15. The method according to claims 12 to 14, wherein the magnesium concentration in the electrolyte necessary for the sought magnesium content of the alloy coating is adjusted by a preliminary electrolysis or by a single addition of Mg[AlEt₄]₂ at the beginning of the electrolysis.

16. The method according to claim 12 for reducing or avoiding contact corrosion on magnesium constructional parts, **characterized in that** Mg incorporation rates of from 5 to 50% by weight result in the formation of intermetallic phases within the alloy layer.

17. The method according to claim 12 for avoiding H₂-induced environmental stress cracking, wherein high strength steel parts having a tensile strength of > 1000 MPa are employed as electrically conductive materials.

18. The method according to claim 16, wherein said magnesium constructional parts are constructional parts of the automobile industry in the gear, engine and car body fields.

19. The electrolyte according to claim 1, wherein said magnesium component is adjusted to the desired magnesium concentration in the electrolyte by preliminary electrolysis using Al-Mg anodes or by a single addition of Mg[AlR₄]₂.

## Revendications

1. Electrolyte exempt d'halogénure pour le dépôt électrolytique d'alliages aluminium-magnésium, **caractérisé en ce qu'**il contient un mélange alumino-organique, qui est constitué essentiellement
soit par du tétraalkylaluminium alcalin M[AlR₄],
soit par du hexaalkylhydruroaluminium alcalin M[AlR₃-H-AlR₃] et du tétraalkylaluminium alcalin M[AlR₄],
et par du trialkylaluminium AlR₃' ainsi que par un composé de magnésium, avec M = Li, Na, K, Rb ou Cs et,
R, R' = CH₃, C₂H₅, C₃H₇, n- ou iso-C₄H₉, R et R' étant identiques ou différents.

2. Electrolyte selon la revendication 1, dans lequel le mélange alumino-organique est un mélange éthylalumino-organique, qui est constitué essentiellement soit par du K[AlEt₄](A) et Na[AlEt₄](B), avec un rapport molaire B:A dans la gamme 0 ≤ B:A < 1:3,
soit par du Na[Et₃Al-H-AIEt₃](C) et Na[AlEt₄](D), avec un rapport molaire D:C dans la gamme 1:4 ≤ D:C ≤ 1:1
et par du trialkylaluminium(E).

3. Electrolyte selon les revendications 1 et 2, dans lequel du triéthylaluminium AlEt₃ est utilisé comme trialkylaluminium.

4. Electrolyte selon les revendications 2 et 3, sans le constituant Na[Et₃Al-H-AlEt₃], le rapport molaire de A:B étant compris entre 9:1 et 3:1 et le rapport molaire de (A+B):E étant compris entre 1:0,5 et 1:3.

5. Electrolyte selon la revendication 4, dans lequel le rapport molaire A:B est égal à 4:1.

6. Electrolyte selon les revendications 2 et 3, sans le constituant K[AlEt₄], dans lequel le rapport molaire de D:C est égal à 1:2 et le rapport molaire de D:E est de 1:2 à 1:1.

7. Electrolyte selon les revendications 1 à 3, **caractérisé en ce que** le mélange alumino-organique est dissous dans un hydrocarbure aromatique liquide à 20°C.

8. Electrolyte selon les revendications 4,5 et 7, **caractérisé en ce que** le mélange alumino-organique est dissous dans 2 à 6 moles de toluène, rapportées à la quantité totale utilisée de Na[AlEt₄] et K[AlEt₄].

9. Electrolyte selon les revendications 2, 3,6 et 7, dans lequel le mélange alumino-organique est dissous dans 5 à 7 moles de toluène, rapportées au Na[AlEt₄] utilisé.

10. Electrolyte selon les revendications 1 à 3 et 7, **caractérisé en ce que** les constituants alumino-organiques sont dissous dans un mélange d'un hydrocarbure aromatique liquide avec un éther aliphatique monobasique, dibasique ou polybasique R"OR"'(R"=R"'=alkyle; ou R"=alkyle, R"'=CH₂OR"), et le rapport molaire AlR₃:R"OR"' est compris entre 0,5 et 1,0.

11. Electrolyte selon la revendication 10, **caractérisé en ce que** l'éther aliphatique est du diméthoxyéthane CH₃OCH₂CH₂OCH₃, l'hydrocarbure aromatique est du toluène et le rapport molaire triéthylaluminium: diméthoxyéthane est de 0,8 à 0,9.

12. Procédé de dépôt électrolytique d'alliages aluminium-magnésium sur des matériaux électriquement conducteurs, **caractérisé en ce qu'**on utilise un électrolyte selon les revendications 1 à 11 et, comme anodes, des anodes en aluminium et en magnésium ou des anodes en alliage d'aluminium-magnésium, la composition de l'alliage d'anode correspondant au revêtement d'alliage désiré.

13. Procédé selon la revendication 12, **caractérisé en ce que** le procédé est mis en oeuvre sur une plage de températures de 80 à 105°C.

14. Procédé selon les revendications 12 et 13, selon lequel on produit un revêtement d'alliage avec un rapport aluminium/magnésium compris entre 95:5 et 5:95.

15. Procédé selon les revendications 12 à 14, selon lequel on règle la concentration de magnésium, nécessaire pour la teneur recherchée en magnésium du revêtement d'alliage, dans l'électrolyte, par préélectrolyse ou bien par addition, en une fois, de Mg[AlEt₄]₂ au début de l'électrolyse.

16. Procédé selon la revendication 12, pour réduire ou éviter une corrosion par contact sur des pièces en magnésium, **caractérisé en ce que** des taux d'insertion de Mg de 5...50 % en poids à l'intérieur de la couche d'alliage conduisent à la formation des phases intermétalliques.

17. Procédé selon la revendication 12, pour éviter une corrosion par criques de tension induite par le H₂, selon lequel on utilise comme matériaux électriquement conducteurs, des éléments en acier très solides possédant une résistance à la traction > 1000 MPa

18. Procédé selon la revendication 16, selon lequel en ce qui concerne les pièces en magnésium, il s'agit de pièces de l'industrie automobile dans le domaine des boîtes de vitesses, des moteurs et des carrosseries.

19. Electrolyte selon la revendication 1, dans lequel le constituant formé de magnésium est réglé, pour la concentration désirée de magnésium dans l'électrolyte, par préélectrolyse moyennant l'utilisation d'anodes en Al-Mg ou bien par addition, en une fois, de Mg[AlR₄]₂.
